# EUROPÄISCHE PATENTANMELDUNG

(11) **EP 0 637 458 A1**
(43) Veröffentlichungstag der Anmeldung: **08.02.1995**
(21) Anmeldenummer: 92909940.6
(22) Anmeldetag: 07.04.1992
(51) Int. Cl.: A62D 1/00, A62C 5/02, A62D 1/06

(54) **VERFAHREN UND VORRICHTUNG ZUR HERSTELLUNG EINER FEUERLÖSCHUNGSMISCHUNG**

(30) Priorität: 08.04.1991 SU 4925423
(71) Anmelder: VSESOJUZNY NAUCHNO-ISSLEDOVATELSKY INSTITUT,, Moscovskaya obl., 143900 (RU); NAUCHNO-ISSLEDOVATELSKY INSTITUT PRIKLADNOI KHIMII, Moskovskaya obl., 141300 (RU)
(72) Erfinder: AGAFONOV, Vladimir Vasilievich, Moskovskaya obl., 142450 (RU); ANDREEV, Vladimir Andreevich, Moscow, 121357 (RU); BARATOV, Anatoly Nikolaevich, Moskovskaya obl., 143900 (RU); VAISMAN, Mikhail Naumovich, Moscow, 109388 (RU); ZHAGRIN, Vladimir Ivanovich, Moscow, 127486 (RU); ZHEVLAKOV, Andrei Fedorovich, Noginsky rn Moskovskaya obl., , 142470 (RU); KISELEV, Vitaly Borisovich, Moskovskaya obl., 141300 (RU); KOPYLOV, Nikolai Petrovich, Moskovskaya obl., 143900 (RU); MAKEEV, Vladimir Iosifovich, Moskovskaya obl., 143900 (RU); NIKOLAEV, Vladimir Mikhailovich, Moskovskaya obl., 143900 (RU); SEROV, Viktor Dmitrievich, Sergiev Posad, 141300 (RU); PUGACHEV, Nikolai Petrovich, Moskovskaya obl., 143900 (RU); RUSANOV, Valery Dmitrievich, Sankt-Peterburg, 193224 (RU); SIDOROV, Alexei Ivanovich, Moskovskaya obl., 141300 (RU); SILIN, Nikolai Alexandrovich, Moskovskaya obl., 141300 (RU); JURCHENKO, Dmitry Ivanovich, Moscow, 109028 (RU); KRAUKLISH, Igor Vikentievich, Sankt-Peterburg, 189630 (RU); KUZNETSOV, Robert Alexandrovich, Sankt-Peterburg, 193230 (RU)
(74) Vertreter: Nix, Frank Arnold, Dr.
(86) Internationale Anmeldenummer: RU9200071
(87) Internationale Veröffentlichungsnummer: WO9217244

(57) **Zusammenfassung**

Die Erfindung betrifft ein Verfahren zum Erzeugen eines feuerlöschenden Gemisches und eine Vorrichtung für seine Durchführung.

Gemäss der Erfindung wird eine pyrotechnische Ladung verbrannt, die 50-90 Masse % Nitrat oder Perchlorat der basischen Metalle und 10-45 Masse % Brennstoff-Bindemittel enthält. Diese Ladung wird in einem Behälter untergebracht, der als Hohlgehäuse mit zumindest einer Öffnung ausgestaltet und mit Ladungszündmittel versehen ist.

## Beschreibung

### Technisches Gebiet

Die Erfindung betrifft ein Verfahren zum Erzeugen eines feuerlöschenden Gemisches und eine Vorrichtung für seine Durchführung und kann in Brandschutztechnik, insbesondere in Systemen der Raumbrandbekämpfung verwendet werden.

### Stand der Technik

Bekannt sind Systeme zur Raumbrandbekämpfung, die Mittel zum Entdecken der Entzündung, Feuerlöschvorrichtungen, Mittel zur Verbindung der Löschvorrichtungen und Mittel zum Einschalten der angegebenen Vorrichtungen enthalten /siehe z.B. Erfinderschein der UdSSR Nr. 1546087, Kl. A 62 C 35/64, 1987/.

Bekannt ist ein System zur Raumbrandbekämpfung, das die Mittel zum Entdecken der Entzündung, Feuerlöschvorrichtungen, Mittel zum Verbinden der Löschvorrichtungen unter-einander und mit Mitteln der Entdeckung der Entzündung, sowie Mittel zum Einschalten der angegebenen Vorrichtungen enthalten /siehe z.B. USA-Patent Nr. 3878897, 1975, Int. Cl. A 62 C 35/08, Nat. Cl. 169-46/.

In diesem System erfolgt das Einschalten aller Feuerlöschmittel mit einem Einschaltmittel, was die Betriebszuverlässigkeit des Systems bei Ausfall der Verbindung zwischen dem Gerät zum Entdecken der Entzündung und dem Einschaltgerät herabsetzt.

Bekannt sind Systeme für Raumbrandbekämpfung, in denen Kühlmittelanlagen verewndet werden /siehe z.B. GB-Patent Nr. 2020971, Int. Cl. A 62 C 37/00, Nat. Cl. A5A, 1979/.

Zum Nachteil dieser Vorrichtungen gehört die schädliche Wirkung der Kühlmittel auf die Umwelt, darunter auch die ozon zerstörende Wirkung und hohe Toxizität bei maximalen Konzentrationen der feuerlöschenden Substanzen. Ausserdem sind diese Anlagen ihrer Masse und ihren Abmessungen nach ziemlich gross, was ihre Wirksamkeit beim Brandlöschen in Transportmitteln, z.B. in Flugzeugen vermindert.

Bekannt ist ein Verfahren der pyrotechnischen Feuerlöschung, bei dem das feuerlöschende Gemisch durch Verbrennen einer Mischung gewonnen wird, die ein Glyzerin-Azid-Polymer und eine Substanz mit hohem Stickstoffgehalt enthält /US-PS Nr.4601344/. Bei Verbrennen der Mischung entsteht eine grosse Menge von Stickstoff /60-80 g Stickstoff auf 100 g der Mischung/, wodurch eine gute feuerlöschende Wirkung erzeugt wird. Jedoch hat dieses Verfahren eine Reihe von Nachteilen.

Hohe Brenntemperatur der Zusammensetzung, wodurch die mittlere Temepratur im geschütztem Raum erhöht wird,
bedeutende Druckerhöhung innerhalb des geschütztes Raumes bei Benutzung der Zusammensetzung, was zur Zerstörung der begrenzenden Wandung und zur schädlichen Belastung der Lebewesen im Raum führt, und ausserdem bei Feuerlöschen mit Stickstoff entsteht ein Medium, das zum Atmen nicht ggeignet ist,
hoher Bedarf an Mischung infolge niedriger Effektivität des erzeugten inerten Verdünners /Stickstoff/, der als Feuerlöschmittel verwendet wird.

Bekannt ist eine Vorrichtung zur Raumbrandbekämpfung, die ein Gehäuse mit einer Austrittsöffnung, eine das feuerlöschende Mittel erzeugende Ladung und eine Auslöseeinheit aufweist /GB-Anmeldung Nr. 2028127, Int. Cl. A62C 13/22, 1980/.

In dieser Vorrichtung nach Einschalten der Auslöseeinheit wird eine pyrotechnische oder Festbrennstoff-Ladung gezündet, seine gasförmigen Verbrennungsprodukte stellen das feuerlöschende Mittel dar, das durch die Austrittsöffnung in die Brandzone gelangt und den Brand löscht.

Diese Vorrichtung besitzt jedoch eine niedrige Effektivität, da die gasförmigen Verbrennungsprodukte, die die inerten Verdünner darstellen, eine ungenügende Löschfähigkeit besitzen.

Im Grunde der Erfindung liegt die Aufgabe, ein solches Verfahren zum Erzeugen des feuerlöschendes Gemisches zu schaffen, bei dem durch Verbrennen einer Ladung mit der Erfindung entsprechenden Zusammensetzung ein ökologisch unschädliches Aerosol mit hoher Löschfähigkeit entsteht.

Die gestellte Aufgabe wird dadurch gelöst, dass im Verfahren zum Erzeugen des feuerlöschenden Gemisches wird eine pyrotechnische Ladung verbrannt, die gemäss der Erfindung folgende Zusammensetzung aufweist /in Masse %/:

| | |
|---|---|
| Nitrag oder Perchlorat der basischen Metalle | 55-90 |
| Brennstoff-Bindemittel | 10-45 |

Es ist zweckmässig, eine pyrotechnische Mischung zu verwenden, die zusätzlich 1-42 Masse % des Brennstoffes enthält. Dadurch wird höhere feuerlöschende Effektivität erreicht, d.h. kleinerer Verbrauch der Mischung pro I m³.

Gemäss einer weiteren Variante der Erfindungausführung wird eine pyrotechnische Mischung verbrannt, die als zusätzliches Oxydationsmittel 5-32 Masse % Ammoniumperchlorat enthält.

Bei diesem Komponentenverhältnis entflammt leichter die Mischung.

Gemäss einer weiteren Modifikation der Erfindung vorteilhaft ist die Verwendung als Brennstoff-Bindemittel ballistischen Pulvers. Das gewährleistet eine höhere Festigkeit der Ladung, wodurch die Vorrichtung in Räumen mit hoher Vibration und in anderen unter Belastung stehenden Räumen verwendet werden kann.

### Kurze Zeichnungserklärung

Die Erfindung wird ausführlicher anhand der Zeichnungen erläutert. erklärt, die zeigen:
- Fig. I: - Vorrichtung für Brandbekämpfung mit einer Kanalladung.
- Fig. 2: - Vorrichtung mit Nichtkanalladung und Befestigungselementen an verschiedene Oberfläche des geschützten Raumes.
- Fig. 3: - ein Beispiel der Vorrichtungsausführung mit Schlitz-Austrittsöffnung.

Jede Vorrichtung zum Brandlöschen I enthält ein Gehäuse 3 mit Austrittsöffnung 4, eine rauchbildende Ladung 5 mit Auslöseeinheit 6 /Fig. 1/.

Die rauchbildende Ladung kann einen Kanal, z.B. einen Zentralkanal 7, oder keinen Kanal aufweisen. Dabei kann die Austrittsöffnung des Gehäuses 3 mit einer Membrane 8 oder mit einem Deckel 9 /Fig. 2/ abgeschlossen werden. Die Austrittsöffnung 4 im Gehäuse 3 kann als einer oder mehrere Schlitze 10 an der Seitenfläche des Gehäuses 3 ausgestaltet werden /Fig. 3/. Das sichert die Möglichkeit einer wirksamen Verwendung der vorgeschlagenen Vorrichtung, zur Brandbekämpfung bei begrenzten Querschnittsabmessungen des geschützten Objekts, z.B. in Flugzeugtriebwerken. Die Vorrichtung zur Brandbekämpfung kann mit Befestigungselement II zum Befestigen an verschiedenen Flächen des geschützten Objekts versehen werden, um eine zielgerichtete Wirkung bei Brandbekämpfung zu gewährleisten.

Mehrere Vorrichtungen können zu einem System zur Raumbrandbekämpfung vereinigt werden, das aus den Vorrichtungen I mit rauchbildenden Ladungen besteht, die untereinander mit feuerleitender Schnur² verbunden sind. Das können Schnurleitungen aus beliebigem Material sein, das die Feuerübertragung gewährleistet /Fig. 4/.

Das vorgeschlagenen System funktioniert folgendermassen. Bei Brandentstehung werden die feuerleitenden Schnurleitungen 2 angezündet und von ihnen die Auslöseeinheiten 6, die ihrerseits die rauchbildenden Ladungen 5 in Brand setzen. Bei Ansteigen des Druckes im Gehäuse 3 wird die Membrane 8 oder der Deckel 9 zerstört und die Brandprodukte durch die Austrittsöffnung 4 gelangen in den geschützten Raum.

Bei Abbrennen der Ladung mit pyrotechnischer Zusammensetzung wird ein Gemisch aus festen Teilchen und inerten Gasen gebildet. Hohe Dispersion dieser Teilchen /nicht grösser als 5 mkm/, ihre chemischen Eingenschaften und frischgebildete Oberfläche bedingen hohe feuerlöschende Effektivität. Die bei Abbrennen der Ladung entstehende Strömung der Inertgase /hauptsächlich Stickstoff/ überträgt und durchmischt die Teilchen innerhalb des geschützten Objekts.

### Bevorzugte Ausführung der Erfindung

### Beispiel I

Die Durchführung des Verfahrens zur Raumbrandbekämpfung beginnt mit Vorbereitung der Ausgangskomponenten zum Erzeugen der rauchbildenden Ladung, die im Zerkleinern und im Zusammenmischen der pulverförmigen Stoffe besteht. Die vorbereitete Komponentenmischung wird durch Tiefpressen geformt. Die erzeugte rauchbildende Ladung wird in einem Gehäuse untergebracht.

Zum Löschen von Benzin im Raum I m³ wird eine rauchbildende Ladung mit Masse 50 g gebraucht, die aus 30 g KNO₃ und 20 g Iditol besteht /Beispiel 7, Tabelle I/.

Bei Brand erhöht sich im Raum die Temperatur. Wärmeimpuls des Brandes entzündet die rauchbildende Ladung. Bei ihrem Abbrennen entsteht eine Gas-Aerosol-Mischung, die gleichmässig den geschützten Raum ausfüllt. Die Festteilchen des gebildeten Aerosols besitzen eine inhibitorische Wirkung und durch Einwirkung auf Feuer löschen den Brand. Dauer der Brandlöschung ist praktisch der Abbrennzeit der rauchbildenden Ladung gleich und beträgt 5-30 s.

### Beispiel 2

Es werden die Ausgangskomponenten der rauchbildenden Zusammensetzung: KNO₃, NaNO₃, Iditol durch Zerkleinern bis zur notwendigen Dispersität und Mischen im Verhältnis entsprechend 0.5 : 0.3 : 0.2 /Beispiel 15, Tabelle 1/.

Das erzeugte Gemisch wird durch Tiefpressen zu einer zylindrischen Ladung mit Innenkanal mit Masse 63 g geformt. Diese Ladung wird in einer aus einem Gehäuse mit Austrittsöffnung und einer Auslöseeinheit /der Ladungentzündung/ bestehenden Vorrichtung untergebracht.

Die Vorrichtung zur Brandbekämpfung mit raucherzeugender Ladung wird im geschützten Raum von I m³ befestigt.

Bei Brandentstehen wird an Auslöseeinheit ein elektrisches Signal gegeben, das in Wärmeimpuls umgewandelt, die rauchbildende Ladung entzündet.

Das aus der Vorrichtung ausströmende Aerosol füllt den geschützten Raum aus und löscht den Brand. Dauer der Brandlöschung ist praktisch der Abbrennzeit der rauchbildenden Ladung gleich und betraägt 5-30 s.

### Beispiel 3

Die vorbereiteten Ausgangskomponenten KNO₃, Iditol und Dizyandiamid werden im Verhältnis entsprechend 0.7 : 0.11 : 0.19 gemischt /Beispiel 21, Tablle 1/.

Aus dem Gemisch werden zwei rauchbildende zylindrische Kanalladungen zu je 45 g gepresst.

Jede Ladung wird in einer Vorrichtung untergebracht, die zum Brandlöschen in einem elektrischen Schaltschrank mit Innenvolumen I m³ untergebracht.

Die Vorrichtung besitzt ein zylindrisches Gehäuse mit schlitzförmiger Öffnung an der Seitenfläche /Fig. 4/. Im Stirnteil des Gehäuses befindet sich eine mit feuerleitender Schnur verbundene Auslöseeinheit.

Die Vorrichtung wird in den geschützten Schrank eingesetzt und untereinander mit feuerleitender Schnur verbunden /Fig. 1/.

Bei Entstehen des Brandes innerhalb des Schrankes erhöht sich die mittlere Raumtemperatur, was zum Anzünden der feuerleitenden Schnur führt, welche die Flamme an die Auslöseeinheiten leitet. Bei Abbrennen der rauchbildenden Ladung bildet sich Aerosol, das gleichmässig das ganze Schrankvolumen ausfüllt und den Brand in jedem seiner Teile löscht.

Dauer der Brandlöschung innerhalb des Schaltschrankes gleicht praktisch der Abbrennzeit der rauchbildenden Ladung in den Vorrichtungen zur Brandbekämpfung und beträgt 5-30 s.

Die angeführten Beispiele zeigen, dass die Brandlöschung durch eine feuerlöschende Konzentration erreicht wird, die um das zehnfache kleiner ist, als bei Verwendung der bekannten Vorrichtung.

### Industrielle Anwendung

Die vorgeschlagene Vorrichtung ermöglicht die Löschung brennender gasförmiger, flüssiger und fester Stoffe in stationären Räumen, in schienengebundenen und Autotransporten, auf See- und Binnenschiffen, in Flugzeugen, darunter auch in luftdurchströmten Teilen, z.B. in Flugzeugtriebwerken. Zu Vorteilen der vorgeschlagenen Vorrichtungen gehören auch die Bedienungseinfachheit, hohe Zuverlässigkeit, breiter Bereich der verwendeten Stoffe, die Fähigkeit der Explosionsverhütung der im Raum nach der Löschung entstehenden Dampf- und Gas-Luft-Gemische.

## Patentansprüche

1. Verfahren zum Erzeugen eines feuerlöschenden Gemisches, bei dem eine Ladung pyrotechnischer Zusammensetzung abgebrannt wird, dadurch gekennzeichnet, dass als pyrotechnische Ladung ein Gemisch mit folgender Zusammensetzung verbrannt wird /in Masse %/:
| | |
|---|---|
| Nitrat oder Perchlorat der basischen Metalle | 55-90 |
| Brenn- und Bindestoff | 10-45 |

2. Verfahren nach Anspruch I, dadurch gekennzeichnet, dass eine pyrotechnische Ladung verbrannt wird, die zusätzlich 1-42 Masse % Brennstoff enthält.

3. Verfahren nach Ansprüchen 1-2, dadurch gekennzeichnet, dass eine pyrotechnische Ladung verbrannt wird, die als zusätzliches Oxydationsmittel 5-32 Masse % Ammoniumperchlorat enthält.

4. Verfahren nach Ansprüchen 1-3, dadurch gekennzeichnet, dass als Brennstoff-Bindemittel das ballistische Pulver verwendet wird.

5. Vorrichtung zur Durchführung des Verfahrens nach Anspruch I, die einen Behälter mit einer pyrotechnischen Ladung und ein Ladungszündmittel aufweist, dadurch gekennzeichnet, dass der Behälter als ein Hohlkörper mit zumindest einer Öffnung ausgestaltet ist.

6. Vorrichtung nach Anspruch 5, dadurch gekennzeichnet, dass der Behälter ein Paket der Ladungen pyrotechnischer Zusammensetzung enthält.

7. Vorrichtung nach Ansprüchen 5 oder 6, dadurch gekennzeichnet, dass der Behälter als zylindrisches Gehäuse ausgestaltet ist.

8. Vorrichtung nach Ansprüchen 5-7, dadurch gekennzeichnet, dass die Öffnung als Längsschlitz in der Gehäuseseitenfläche ausgeführt ist.

9. Vorrichtung nach Ansprüchen 5-8, dadurch gekennzeichnet, dass das Ladungszündmittel als feuerleitende Schnur ausgeführt ist, die im geschützten Objekt untergebracht und zumindest an einen Behälter mit pyrotechnischer Ladung angeschlossen ist.
